# EUROPÄISCHE PATENTSCHRIFT

(11) **EP 0 195 739 B1**
(45) Veröffentlichungstag und Bekanntmachung des Hinweises auf die Patenterteilung: **27.06.1990**
(21) Anmeldenummer: 86730028.7
(22) Anmeldetag: 21.02.1986
(51) Int. Cl.: C21D 9/56, C21D 9/54

(54) **Halbkontinuierliches Glühverfahren**
Semicontinuous annealing process
Procédé de recuit semi-continu

(30) Priorität: 20.03.1985 DE 3510050
(43) Veröffentlichungstag der Anmeldung: 24.09.1986
(73) Patentinhaber: MANNESMANN Aktiengesellschaft, 40027 Düsseldorf (DE)
(72) Erfinder: Fromman, Klaus, Dr.-Ing., D-4005 Meerbusch 1 (DE)
(74) Vertreter: Meissner, Peter E., Dipl.-Ing.

(56) Entgegenhaltungen:
- EP-A- 0 127 190

## Beschreibung

Die Erfindung betrifft ein Verfahren zum Glichen von kaltgewalztem Stahlblend.

Kaltgewalztes Stahlblend muß nach dem Kaltwalzen gelüht werden, um die für eine Weiterverarbeitung, z.B. durch Tiefziehen, erforderlichen mechanischen Eigenschaften zu erzielen. Das Glühen von kaltgewalztem Stahlband erfolgt z. Zt. noch im Überwiegenden Maße in Haubenlühanlagen. Dieser Vorgang ist sehr langwierig, wobei Glüh- und Abkühlzeiten von bis zu 10 Tagen üblich sind. Ein Vorteil der Haubenglühen besteht darin, daß auch kleine Produktionsmengen wirtschaftlich hergestellt werden können und daß die Investitionskosten für eine Anlage geringer Produktion relativ niedrig sind. Ein großer Nachteil der Haubenlühe ist, daß damit hochfeste Stähle, besonders die sogenannten Dual-Phase-Stähl nur in sehr geschränktem Umfang und unter Verwendung zusätzlicher Legierungselemente, hergestellt werden können, wodurch diese Stähle entsprechend teuer werden.

Die Nachteile der Haubenglühe werden weitgehend durch die Durchlaufglühe behoben. Diese ermöglicht es, eine kostengünstige Herstellung hochfester Stähle, bessere Gleichmäßigkeit der Materialeigenschaften über die Bandlänge, bessere Sauberkeit der Bandoberfläche und hervorragende Planheit des Bandes zu erzielen. Außerdem wird die Durchlaufzeit des Materials im Vergleich zur Haubenglühe drastisch verringert und beträgt nur noch ca. 10 Minuten. Nachteil der Durchlaufglühen ist, daß diese in ihrer derzeitigen Konzeption sehr hohe Investitionskosten erfordern und deshalb nur für relativ hohe Jahresproduktionen wirtschaftlich interessant sind.

Aufgabe der Erfindung ist es, ein Glüverfahren zu schaffen, mit dem auch geringere Produktionsmengen wirtschaftlich in einem dem kontinuierlichen Glühen entsprechenden Verfahren verarbeitet werden können. Gelöst wird diese Aufgabe erfindungsgemäß durch die in den Patentansprüchen angegebenen Merkmale. Durch die Erfindung wird in günstiger Weise ein halbkontinuierliches Glüverfahren geschaffen, bei dem durch zweimaligen Durchlauf durch eine Glühanlage und Betreiben des Glühofens als Überalterungsofen ein sonst üblicher separater Überalterungsofen eingespart wird. Dadurch reduziert sich der Anlagenaufwand erheblich; die Bau-länge wird stark reduziert. Die Beize, die bei dieser Anlage vor dem Glühofen bzw. Überatteruhgsofen angeordnet sein muß, wird beim ersten Durchlauf des Bandes umfahren.

Ein Ausführungsbeispiel der Erfindung ist in der Zeichnung dargestellt und wird nachfolgend beschrieben. Es zeigt:
Fig. 1 die erfindungsgemäße Glühanlage während des Glühbetriebes,
Fig. 2 die erfindungsgemäße Glühanlage während des Überalterungsbetriebes.

Das kaltgewalzte Band durchläuf zunächst die bekannte Verfahrenstufen Bandreinigung (Entfetten 5, Spülen 7, Trocknen 8). Danach läuft es in einen vertikalen Glühofen 10, wo es auf Glühtemperatur, vornehmlich induktiv aufgeheizt 11, und auf Glühtemperatur kurzzeitig gehalten 12, wird (unter Schutzgas). Danach wird das Band mit gekühltem Schutzgas von der zwischen 700°C und 850°C liegenden Haltetemperatur auf eine niedrigere Temperatur langsam abgekühlt 13 und in bekannter Weise nach Austritt aus dem Ofen in einem Wassertank 14 sehr schnell abgeschreckt, wobie die Abschreckungsgeschwindigkeit je nach Banddicke ca. 500 bis 2000°C pro Sekunde betragen kann. Das Abschrechen im Wassertank kann je nach Stahlglüte auch direkt von der Haltetemperatur erfolgen. Nach Austritt aus dem ofen erfolgt eine Oxidation der Bandoberfläche. Das nach Austritt aus dem Wassertank feuchte Band wird danach getrocknet 15 und durch einen Haspel 18 zu einem Bund aufgewickelt. In bekannter Weise sind dem Haspel und ein Bandspeicher und eine Schere 17 vorgeordnet.

Die auf diese Art geglühten und abgeschreckten Bunde enthalten noch einen hohen Anteil an in Eisen gelöstem Kohlenstoff und sind deshalb für eine Weiterverarbeitung noch nicht geeignete. Außerdem ist, die Oberfläche von einer dünnen Oxidschicht bedeckt. Es folgt deshalb in zweiter Durchlauf des Bandes durch die Anlage gemäß Fig. 2, wobei ein Beizen und eine Überalterung durchgeführt werden, um die Oxidschicht zu entfernen und den gelösten Kohlenstoff teilweise oder vollständig auszuscheiden. Zu diesem Zweck werden, nachdem eine genügend große Anzahl von Bunden die erste Behandlüngsstufe durchlaufen haben, diese Bunde nach Durchlauf eines Zwischenlagers 19 wieder den Ablaufhaspeln zugeführt. Das erste Band wird dabei an ein Dummy-Band angeschweißt (bei 3), welches an das letzte Band des ersten Durchlaufes geschweißt worden ist.

Beim zweiten Durchlauf durchläuft das Band die Beize 6, Neutralisation 7, Spüle 8 und den Trockner 9, bevor es wieder in en Ofen 10 eintritt. Im Ofen 10 wird das band unter Schutzgas vorzugsweise induktiv auf die Überalterungstemperatur aufgeheizt, die je nach Stahlgüte 200°C bis 400°C beträgt. Auf dieser Temperatur wird das Band in bekannter Weise ca. 45 bis 60 Sekunden gehalten, wobei je nach Temperatur der im Eisen gelöste Kohlenstoff teilweise oder fast vollständig ausgeschieden wird. Nach der Überalterung wird das Band durch gekühltes Schutzgas auf eine Temperatur unter 100°C abgekühlt, so daß es bei Austritt aus dem Ofen nich mehr oxidiert.

Das Band wird danach durch den trockenenen Wassertank dem Aufwickelhaspel 18 zugeführt und zu Benden aufgewickelt.

Nachdem die gewünschte Zahl der Bunde in der zweiten Verfahrensstufe (Überalterungsstufe) durch die Anlage gelaufen sind, wird diese wieder auf die erste Verfahrensstufe (Glühstufe) umgestellt. Hierzu wird wieder ein Dumm^{y-}Band an das letzte Band der zweiten Verfahrensstufe angeschweißt.

## Patentansprüche

1. Verfahren zum Glühen von kaltgewalztem Stahlband, insbesondere für die Verarbeitung kleinerer Bandmengen, bei dem das Band von Ablaufhaspeln abgewickelt nacheinander durch die folgenden Behandlungsstationen hinduchgeführt wird: Eine Querteilschere (2), eine Schweißmaschine (3) einen Bandspeicher (4), einen Bandreinigungsteil (5, 7, 8, 9), einen Glühofen (10) mit Aufheiz- (11), Halte- (12) und Abkühlzone (13), eine Wasserabschreckvorrichtung (14), eine Heizanlage (6) zum Entfernen der Oxidschicht, anschließender Neutralisation (7), Spüle (8), und Trockner (9), einen Überalterungsofen (10) mit Aufheiz- (11), Überalterungs- (12) und Abkühlzone (13), einen weiteren Bandspeicher (16), eine Querteilschere (17), bevor es auf einen von ggf. mehreren Aufwickelhaspeln (18) aufgehaspelt wird, dadurch gekennzeichnet, daß das Band nach dem Verlassen der Wasserabschreckvorrichtung (14) nach Durchlaufen der Trockenvorrichtung (15) und des Bandspeichers (16) zu einem Bund aufgehaspelt und als Bund einem Zwischenlager (19) zugeführt wird und daß das Bund vom Zwischenlager (19) kommend erneut dem Ablaufhaspel (1) zugeführt wird, um ein zweites Mal durch die jetzt als Überalterungslinie betriebene Glühlinie (10 bis 13) geführt zu werden, wobei das Band in bekannter Weise zunächst gebeizt (6), neutralisiert (7), gespült (8), getrocknet (9) und im Glühofen (10) bei geeigneter Temparatur in üblicher Weise überaltert (12) und anschließend aufgehaspelt (18) wird.

2. Verfahren nach Anspruch 1, dadurch gekennzeichnet, daß vor dem Durchlaufen des Endes des letzten Bundes beim ersten Durchlauf an das Bandende ein Dummy-Band geschweißt wird, an dessen Ende der Anfang des ersten Bundes des zweiten Durchlaufes angeschweißt wird.

## Revendications

1. Procédé de recuit d'une bande d'acier laminée à froid en particulier pour le traitement de petites quantités de bandes, dans lequel la bande, déroulée par des dévidoirs, est guidée successivement à travers les postes de traitement suivants: une cisaille transversale (2), une machine de soudage (3), un poste de stockage de bandes (4), une partie de nettoyage des bandes (5,7,8,9), un four de recuit (10) avec zone de chauffage (11), zone de maintien (12) et zone de refroidissement (13), un dispositif de trempe à l'eau (14), une installation de décapage (6) pour éliminer la couche d'oxyde, suivie par une zone de neutralisation (7), de rinçage (8) et de séchage (9), un four de vieillissement (10) avec zone de chauffage (11), zone de vieillissment (12) et zone de refroidissement (13), un autre post de stockage de bandes (16), une cisaille transversale (17), avant qu'elle ne soit enroulée sur un de, le chas échéant, plusieurs enrouloirs (18), caractérisé en ce que la bande, après avoir quitté le dispositif de trempe à l'eau (14) et après avoir traversé le dispositif de séchage (15) et le dispositif de stockage (16), est enroulée en une bobine et, sous forme de bobine, est amenée à un magasin intermédiaire (19), et en ce que la bobine, venant du magasin intermédiaire (19), est amenée de nouyeau au dévidoir (1), pour être guidée, une seconde fois, à travers la ligne de recuit (10 à 13) fonctionnant alors comme ligne de vieillissement, la bande étant, de façon connue, tout d'abord décapée (6), neutralisée (7), rincée (8), séchée (9) et vieillit de façon habituelle à la température appropriée, dans le four de recuit (10), et ensuite enroulée (18).

2. Procédé selon la revendication 1, caractérisé en ce que, avant le passage l'extrémité de la dernière bobine lors du premier passage, une bande fictive est soudée à l'extrémité de bande, à l'extrémité de laquelle le début de la première bobine du second passage est soudé.

## Claims

1. A process for the annealing of cold rolled steel strip, in particular for the processing of small strip quantities, wherein the strip is unwound by uncoiling winches and is conducted successively through the following treatment stations: a transverse parting shear (2), a welding machine (3), a strip store (4), a strip purification section (5, 7, 8, 9), an annealing furnace (10) with heating zone (11), maintaining zone (12) and cooling zone (13), a water quenching device (14), a heating device (6) for the removal of the oxide layer, an adjoining neutralisation stage (7), flushing stage (8) and drying stage (9), an over-ageing furnace (10) with heating zone (11), over-ageing zone (12) and cooling zone (13), a further strip store (16) and a transverse parting shear (17), before it is wound onto one of possibly several coiling winches (18), characterised in that having emerged from the water quenching device (14) and having passed through the drying device (15) and the strip store (16) the strip is wound by a winch into a coil and conducted in the form of a coil to an intermediate store (19) and that the coil emerging from the intermediate store (19) is conducted again to the uncoiling winch (1) in order to be conducted a second time through the annealing line (10 to 13) which is now operated as over-ageing line, where the strip, in a manner known per se, is firstly pickled (6), neutralised (7), flushed (8), dried (9) and over-aged (12) at a suitable temperature and in a conventional fashion in the annealing furnace (10), and is then wound into the form of a coil by a winch (18).

2. A process as claimed in Claim 1, characterised in that before the passage of the end of the last coil during the first cycle, and the end of the strip is welded to a dummy strip whose end is in turn welded to the beginning of the first coil of the second cycle.
